# NOUVEAU FASCICULE DE BREVET EUROPEEN

(11) **EP 0 345 241 B2**
(45) Date de publication et mention de la décision concernant l'opposition: **23.10.1996**
(45) Mention de la délivrance du brevet: 11.03.1992
(21) Numéro de dépôt: 89870077.8
(22) Date de dépôt: 30.05.1989
(51) Int. Cl.: E04C 3/06, B21D 3/05, B21D 47/01

(54) **Procédé pour la fabrication d'un profilé laminé comportant une partie ondulée et installation destinée à cet effet**
Verfahren zum Herstellen eines gewalzten Stahlprofils mit einem gewellten Teil und Einrichtung, bestimmt für dieses Verfahren
Method for producing a laminated section comprising a corrugated part, and installation therefor

(30) Priorité: 03.06.1988 BE 8800636
(43) Date de publication de la demande: 06.12.1989
(73) Titulaire: ProfilARBED S.A., L-4009 Esch-sur-Alzette (LU)
(72) Inventeur: Ecrepont, Jean, Marcel, Julien, B-6428 Ham-sur-Heure (BE)
(74) Mandataire: Van Malderen, Michel

(56) Documents cités:
- AT-B- 368 725
- DE-A- 2 447 554
- FR-A- 744 933
- GB-A- 1 590 636
- GB-A- 2 075 574
- LU-A- 83 044
- US-A- 4 251 973

## Description

La présente invention est relative à un procédé pour la fabrication de profilés laminés tel qu'un U ou une poutrelle, plus particulièrement une poutrelle en I, comportant une partie ondulée notamment une aile ou une âme.

Elle concerne également une installation particulière destinée à cet effet.

Par le brevet US-A-4 251 973, on connaît une poutrelle en I ayant une âme ondulée soudée aux semelles. En outre, on y décrit un procédé de fabrication dans lequel une âme plane est soudée à une paire de semelles et la poutrelle ainsi constituée passe entre deux cylindres emboutissant l'âme de la poutrelle de manière désirée.

Une poutrelle du type susmentionné est toutefois soumise à d'importantes tensions internes. En effet, la soudure crée dans la poutrelle des tensions qui risquent de la déformer et/ou d'en gauchir les semelles. De plus, le laminage d'une partie de l'âme implique un allongement de celle-ci avec comme conséquence une réduction de son épaisseur. Il en résulte également des tensions élevées sur les soudures entre l'âme et les semelles et des tensions internes dans l'âme, vu les déformations différentielles. Ces tensions risquent également de déformer la poutrelle finie et/ou de la gauchir. En outre, ces tensions peuvent avoir une influence défavorable sur le comportement de la poutrelle et notamment sur sa résistance mécanique aux divers efforts auxquels elle peut être soumise lors de son utilisation. De plus ce procédé implique nécessairement un acier soudable.

Par le document LU-A-83 044 (SUMITOMO METAL), on connaît un procédé de fabrication d'une poutrelle en I, à âme ondulée en son milieu, selon lequel on forme des ondulations dans une partie médiane de l'âme d'une poutrelle en I ordinaire finie au moyen de deux cylindres qui s'engrènent de manière complémentaire. Conformément à ce procédé, l'augmentation de la longueur développée de l'âme ondulée à partir de la longueur rectiligne d'une âme plane avant formation des ondulations est assurée par la réduction de l'épaisseur de l'âme sous l'effet du travail de formation des ondulations.

De la description et des dessins, il résulte que la poutrelle en I à âme ondulée est obtenue à partir d'une poutrelle ordinaire finie et ce à l'aide d'une ou plusieurs opérations de laminage entre deux cylindres structurés opposés. En effet, le supplément de longueur est apporté par la réduction de l'épaisseur de l'âme grâce à l'action de deux cylindres structurés, ce qui provoque évidemment des tensions intemes et un écrouissage important de la matière et, de ce fait, une cambrure ou une torsion de la poutrelle en 1. La titulaire du brevet susmentionné tente de rémédier à cet inconvénient en formant les ondulations dans l'âme en deux ou plusieurs passes. Cependant le problème des tensions intemes n'est pas du tout résolu et, de plus, le procédé est assez onéreux.

Par le document FR-A-744 933, on connait des profilés métalliques à âme de section localement réduite, obtenus par simple laminage.

Ce document ne mentionne pas la fabrication d'un profilé laminé comportant une partie ondulée. En outre, le passage d'un profilé du type décrit dans les étapes de procédé du brevet LU-A-83 044 (SUMITOMO) mènerait à l'obtention d'un produit dont la section de la partie réduite serait encore amincie par laminage, ce qui conduirait aux mêmes inconvénients que ceux repris ci-dessus.

Le document GB-A-1 596 636 décrit une méthode et un appareil destinés à profiler une tôle de matière et de préférence une tôle mince métallique. Le procédé consiste tout d'abord à provoquer une élongation de la partie centrale de manière à former une ondulation indéfinie.

La seconde étape du procédé consiste à soumettre la tôle obtenue dans la première étape à des cylindres de déformation (embossing rolls) en vue de produire un dessin profond.

D'après les figures, on observe qu'il y a un engrenage quasi-total des 2 cylindres en vue de créer la déformation désirée.

Selon un premier aspect de la présente invention, celle-ci cherche à fournir un procédé simple pour la fabrication d'un profilé du type susmentionné, et d'un coût pratiquement équivalent à celui d'une poutrelle normale.

Un autre but de la présente invention consiste à fournir un procédé de fabrication d'un profilé du type susmentionné qui ne présente pas les inconvénients des procédés connus dans l'état de la technique et qui permet, plus particulièrement, la fabrication aisée de profilés laminés comportant une partie ondulée qui présente un minimum de tensions résiduelles et de contraintes internes.

Selon un autre aspect, l'invention vise à fournir une installation d'un type nouveau pour la fabrication desdits profilés.

Conformément à la présente invention, les profilés laminés comportant une partie ondulée dans le sens longitudinal du profilé, sur une portion de sa hauteur, sont obtenus par le procédé de fabrication comprenant les étapes opératoires suivantes:
- on procède d'abord au laminage classique de manière connue en soi jusqu'à obtention d'une ébauche proche de la finition;
- on provoque une surlongueur locale de l'ébauche ainsi obtenue correspondant à la partie ondulée, en la faisant passer entre deux cylindres dont l'un au moins présente un diamètre plus élevé sur une portion de sa longueur;
- on procède à une mise en forme par une opération de pliage régulier et répété des ondulations obtenues à l'étape précédente, cette mise en forme par pliage étant effectuée entre deux galets qui sont situés dans un plan essentiellement perpendiculaire au sens de défilement du profilé et qui comportent une surface structurée, à savoir des galets à surface rainurée ou cannelée, formant des dents dans le sens axial sur une longueur correspondant essentiellement à la partie de plus grand diamètre du galet ou cylindre de la deuxième étape et, de ce fait, à la portion de hauteur de la partie de profilé qui est ondulée, les deux galets opposés structurés ne s'engrènant que partiellement, de manière que la partie ondulée du profilé laminé entre en contact uniquement avec les sommets successifs desdites dents de chaque galet.

Le profilé laminé et traité conformément à la présente invention est particulièrement résistant notamment à la flexion et au flambage. Il en résulte que pour une résistance mécanique recherchée, le poids dudit profilé peut être réduit Par ailleurs, vu la simplicité du procédé et des diverses étapes mises en oeuvre, le prix du profilé obtenu est moins élevé que celui des autres types connus.

En outre, le procédé de l'invention permet d'obtenir un profilé dont une partie présente une ondulation sans que les contraintes individuelles ou les tensions intemes ne soient importantes. En effet lors du passage de l'ébauche obtenue à la première étape du procédé entre deux cylindres ou galets dont l'un au moins présente un diamètre plus élevé sur une partie de sa longueur, l'espace entre les deux cylindres ou galets est donc réduit localement Le laminage local de l'âme ainsi obtenu, sur une distance inférieure à sa hauteur comprise entre les semelles, empêche le fluage desdites semelles. En outre, on évite les déformations indésirables des ailes. Les diamètres plus élevés des cylindres de laminage sur une portion de hauteur d'une partie de profilé, notamment sur une portion de l'âme d'une poutrelle en I, et par conséquent la réduction de l'interstice entre lesdits cylindres, créent des tensions qui tendent à allonger la portion correspondante de la partie de profilé et provoquent une ondulation de ladite portion. Dans une troisième étape, ces ondulations sont mises en forme par simple pliage. En effet, les ondulations obtenues à la deuxième étape ne présentant pas la régularité désirée, celle-ci est obtenue par un pliage qui permet également d'éliminer essentiellement les contraintes internes induites à la phase précédente.

Contrairement au procédé de l'invention, le procédé connu par le document LU-A-83 044 pratique un laminage continu en une seule étape de l'âme d'un profilé laminé fini. Il en résulte bien entendu des contraintes d'écrouissage importantes.

Avantageusement, le pourcentage d'allongement supplémentaire à donner à la portion de la partie de profilé à onduler est sensiblement égale au pourcentage de surlongueur de l'ondulation désirée par rapport à la droite. De cette manière, il est garanti que l'opération de pliage ultérieure introduit le moins de contraintes d'écrouissage possible et que l'opération de pliage n'est pas associée à un emboutissage.

Selon une forme d'exécution préférée de l'invention, on effectue la mise en forme par pliage entre deux galets qui sont situés dans un plan essentiellement perpendiculaire au sens de défilement du profilé et qui comportent une surface structurée, notamment des galets à surface rainurée ou cannelée dans le sens axial sur une longueur correspondant essentiellement à la partie de plus grand diamètre du galet ou cylindre de la deuxième étape et, de ce fait, à la portion de hauteur de la partie de profilé qui est ondulée.

En vue d'éviter au maximum l'écrouissage du matériau et en vue de réaliser une opération de pliage et non une opération d'emboutissage, les cylindres ou galets structurés opposés ne s'engrènent que partiellement de telle sorte que le produit laminé se trouve plié à la manière d'une poutre sur deux appuis supportant une charge ponctuelle au milieu de sa portée.

Les profilés conformes à la présente invention conviennent particulièrement bien dans des applications exigeant une résistance élevée et un poids faible.

Notamment dans le cas d'un profilé laminé en I, le laminage local de l'âme sur une distance inférieure à sa hauteur comprise entre les deux semelles empêche le fluage desdites semelles. En outre, on évite également les déformations indésirables des ailes.

On peut par exemple citer la construction de châssis rigides de véhicules, notamment les camions ou les véhicules de transport en commun.

Avantageusement, on réalise l'étape de mise en forme par pliage dans une dresseuse qui, de plus, permet de dresser de manière classique le profilé obtenu.

Selon un autre aspect de la présente invention, l'installation destinée à la fabrication d'un profilé du type susmentionné comporte au moins:
- une installation classique de laminage connue en soi pour le laminage jusqu'à obtention d'une ébauche proche de la finition;
- une cage de laminage comportant deux cylindres (21,23) qui sont disposés dans un plan essentiellement perpendiculaire au plan de défilement de la partie (3) de profilé (1) à onduler et dont l'un au moins présente un diamètre plus élevé sur une portion de sa longueur (9), ladite cage comportant encore des cylindres verticaux (28,29) de laminage dudit profilé qui en imposent les dimensions extérieures;
- un dispositif de mise en forme par pliage régulier et répété en continu, comportant essentiellement deux cylindres ou galets (41,43) qui sont situés dans un plan essentiellement perpendiculaire au sens de défilement du profilé et qui comportent une surface structurée, de préférence rainurée ou cannelée, formant des dents dans le sens axial sur une longueur axiale correspondant essentiellement à la portion de hauteur de la partie ondulée du profilé à fabriquer, les galets ou cylindres structurés opposés (41,43) ne s'engrènant que partiellement l'un dans l'autre, de manière que la partie ondulée du profilé laminé entre en contact uniquement avec les sommets successifs desdites dents de chaque galet.

L'invention est décrite plus en détail ci-après à l'appui d'un exemple d'éxécution supporté par les dessins dans lesquels:
- la figure 1 est une vue en coupe à travers un profilé laminé en I dont l'âme est ondulée sur une partie de sa hauteur;
- la figure 2 est une vue schématique de laminage localisé du profilé laminé;
- la figure 3 est une vue schématique de l'opération de pliage; et
- la figure 4 est une vue schématique de la dresseuse utilisée dans l'installation conforme à la présente invention.

Dans les figures, des repères de référence identiques représentent des éléments identiques ou analogues.

En vue d'illustrer la présente invention, on décrit celle-ci pour un profilé laminé en I à âme ondulée. A la figure 1, on a représenté un profilé en I 1 comportant une âme 3 et deux semelles 5 et 7, laminé d'une seule pièce avec l'âme 3.

L'âme 3 comporte, sur une portion 9 de sa hauteur, une ondulation Il dans le sens longitudinal du profilé en I.

En vue de la fabrication d'un profilé en I conforme à l'invention, on fait passer ledit profilé 1 entre deux cylindres 21 et 23 disposés dans un plan essentiellement perpendiculaire au plan de l'âme 3 et faisant partie d'une cage de laminage 20. Le diamètre de chacun des deux cylindres 21 et 23 est plus élevé sur une portion 9 qu'aux extrémités 25 et 27. Le profilé 1 est en outre encore laminé par des cylindres verticaux 28 et 29 qui maintiennent les dimensions extérieures du profilé 1.

En faisant passer un profilé 1 laminé jusqu'à un stade proche de la finition dans cette cage, les dimensions hors tout du profilé doivent être maintenues. Le retrécissement local de l'âme provoque un surplus de matière tout en empêchant un fluage des semelles. Ce surplus de matière crée des tensions et une ondulation de la portion 9 de l'âme réparties localement sur l'âme 11.

Le profilé ainsi obtenu peut ensuite passer dans une dresseuse 31 par exemple équipée de galets dresseurs 33 à 38 disposés de manière connue en soi pour rendre droit le profilé laminé.

Selon la présente invention, ladite cage dresseuse comporte deux galets 41 et 43 qui sont disposés dans un plan 39 essentiellement perpendiculaire au plan de défilement du profilé 1 et qui présentent une surface rainurée dans le sens axial, s'adaptant l'une à l'autre à la manière d'un engrenage en ne s'égrènant que partiellement de manière à réaliser un pliage (figure 3).

A cette étape, la surlongueur créée préalablement entre les cylindres 21 et 23 est utilisée pour former l'ondulation désirée et neutraliser en quelque sorte les tensions préalablement créées.

On obtient ainsi un profilé laminé d'une seule pièce en I à âme ondulée qui présente de très bonnes propriétés mécaniques et peu de tensions intemes. Les contraintes d'écrouissage sont particulièrement réduites; comme on peut le voir à la figure 3 où le pliage implique des tronçons courbes 45 et même des tronçons linéaires 47 essentiellement sans contrainte.

Notons encore que l'un des deux galets peut être entraîné en rotation alors que l'autre est libre en rotation.

## Revendications

1. Procédé de fabrication d'un profilé laminé comportant une partie ondulée dans le sens longitudinal du profilé, sur une portion de sa hauteur, comprenant les étapes opératoires suivantes:
- on procède d'abord au laminage classique de manière connue en soi jusqu'à obtention d'une ébauche proche de la finition;
- on provoque une surlongueur locale de l'ébauche ainsi obtenue correspondant à la partie ondulée, en la faisant passer entre deux cylindres dont l'un au moins présente un diamètre plus élevé sur une portion de sa longueur;
- on procède à une mise en forme par une opération de pliage régulier et répété des ondulations obtenues à l'étape précédente, cette mise en forme par pliage étant effectuée entre deux galets qui sont situés dans un plan essentiellement perpendiculaire au sens de défilement du profilé et qui comportent une surface structurée, à savoir des galets à surface rainurée ou cannelée, formant des dents dans le sens axial sur une longueur correspondant essentiellement à la partie de plus grand diamètre du galet ou cylindre de la deuxième étape et, de ce fait, à la portion de hauteur de la partie de profilé qui est ondulée, les deux galets opposés structurés ne s'engrènant que partiellement, de manière que la partie ondulée du profilé laminé entre en contact uniquement avec les sommets successifs desdites dents de chaque galet.

2. Procédé selon la revendication 1 caractérisé en ce qu'on effectue l'étape de mise en forme par pliage en même temps qu'un dressage.

3. Procédé suivant l'une quelconque des revendications 1 et 2, caractérisé en ce qu'on provoque la surlongueur de telle manière qu'on donne à la portion de la partie ondulée du profilé un pourcentage d'allongement qui est sensiblement égal au pourcentage de surlongueur de l'ondulation désirée par rapport à la droite.

4. Installation pour la mise en oeuvre d'un procédé de fabrication d'un profilé laminé selon l'un quelconque des revendications 1 à 3, comportant:
- une installation de laminage classique connue en soi pour le laminage jusqu'à obtention d'une ébauche proche de la finition;
- une cage de laminage comportant deux cylindres (21,23) qui sont disposés dans un plan essentiellement perpendiculaire au plan de défilement de la partie (3) de profilé (1) à onduler et dont l'un au moins présente un diamètre plus élevé sur une portion de sa longueur (9), ladite cage comportant encore des cylindres verticaux (28,29) de laminage dudit profilé qui en imposent les dimensions extérieures;
- un dispositif de mise en forme par pliage régulier et répété en continu, comportant essentiellement deux cylindres ou galets (41,43) qui sont situés dans un plan essentiellement perpendiculaire au sens de défilement du profilé et qui comportent une surface structurée, de préférence rainurée ou cannelée, formant des dents dans le sens axial sur une longueur axiale correspondant essentiellement à la portion de hauteur de la partie ondulée du profilé à fabriquer, les galets ou cylindres structurés opposés (41,43) ne s'engrènant que partiellement l'un dans l'autre, de manière que la partie ondulée du profilé laminé entre en contact uniquement avec les sommets successifs desdites dents de chaque galet.

5. Installation selon la revendication 4, caractérisée en ce que le dispositif de mise en forme par pliage est agencé dans une dresseuse.

6. Installation selon l'une quelconque des revendications 4 et 5 caractérisée en ce que l'un des galets rainurés est entraîné en rotation, l'autre étant libre en rotation.

## Patentansprüche

1. Verfahren zum Herstellen eines gewalzten Profils mit einem in Längsrichtung des Profils über einen Teil seiner Höhe gewellten Bereich, das die folgenden Verfahrensschritte aufweist:
- Zunächst wird auf eine an sich bekannte Weise eine herkömmliche Walzung ausgeführt, bis ein nahezu fertiger Rohling erhalten wird.
- Danach wird eine dem gewellten Bereich entsprechende, örtliche Überlänge des so erhaltenen Rohlings erzeugt, wozu der Rohling zwischen zwei walzen hindurchgeführt wird, von denen mindestens eine über einen Teil ihrer Länge einen größeren Durchmesser aufweist.
- Durch eine gleichmäßige und wiederholte Biegung der bei dem vorhergehenden Schritt erhaltenen Wellungen wird eine Formgebung vorgenommen, wobei diese Formgebung durch Biegung zwischen zwei Rollen ausgeführt wird, die in einer im wesentlichen zu der Laufrichtung des Profils senkrechten Ebene angeordnet sind, und die eine strukturierte Oberfläche aufweisen, das heißt, Rollen mit gerillter oder geriffelter Oberfläche, die in der axialen Richtung Zähne bildet über eine Länge, die im wesentlichen dem Bereich von größeren Durchmesser der Rolle oder Walze des zweiten Schritts, und folglich dem Höhenbereich des gewellten Profilteils entspricht, wobei die zwei strukturierten, einander gegenüberliegenden Rollen nur teilweise ineinandergreifen, so daß der gewellte Teil des gewalzten Profils nur mit den aufeinanderfolgenden Köpfen der Zähne jeder Rolle in Berührung kommt.

2. Verfahren gemäß Anspruch 1, **dadurch gekennzeichnet, daß** die Formgebung durch Biegung gleichzeitig mit einem Richtvorgang ausgeführt wird.

3. Verfahren gemäß irgendeinem der Ansprüche 1 oder 2, **dadurch gekennzeichnet, daß** bei der Erzeugung der Überlänge dem gewellten Bereich des Profils eine prozentuale Dehnung gegeben wird, die im wesentlichen gleich der prozentualen Überlänge der gewünschten Wellung bezüglich der Geraden ist.

4. Anlage zur Verwirklichung eines Verfahrens zum Herstellen eines gewalzten Profils gemäß irgendeinem der Ansprüche 1 bis 3, umfassend:
- eine an sich bekannte herkömmliche Anlage zur Ausführung einer Walzung, bis ein nahezu fertiger Rohling erhalten wird;
- ein Walzgerüst mit zwei Walzen (21, 23), die in einer Ebene angeordnet sind, die im wesentlichen senkrecht zu der Laufebene des zu wellenden Bereichs (3) des Profils (1) ist, und von denen mindestens eine einen über einen Teil (9) ihrer Länge größeren Durchmesser aufweist, wobei das besagte Walzgerüst außerdem vertikale Walzen (28, 29) zum Walzen des besagten Profils aufweist, die die äußeren Abmessungen bestimmen;
- eine Vorrichtung zur Formgebung durch kontinuierliche, gleichmäßige und wiederholte Biegung, die im wesentlichen zwei Walzen oder Rollen (41, 43) umfaßt, die in einer im wesentlichen zu der Laufrichtung des Profils senkrechten Ebene angeordnet sind, und die eine strukturierte, vorzugsweise gerillte oder geriffelte Oberfläche umfassen, die in der axialen Richtung Zähne bildet über eine axiale Lange, die im wesentlichen dem Höhenbereich des gewellten Teils des herzustellenden Profils entspricht, wobei die zwei einander gegenüberliegenden, strukturierten Rollen oder Walzen (41, 43) nur teilweise ineinandergreifen, so daß der gewellte Teil des gewalzten Profils nur mit den aufeinanderfolgenden Köpfen der Zähne jeder Rolle in Beruhrung kommt.

5. Anlage gemäß Anspruch 4, **dadurch gekennzeichnet, daß** die Vorrichtung zur Formgebung durch Biegung in einer Richtmaschine angeordnet ist.

6. Anlage gemäß irgendeinem der Ansprüche 4 oder 5, **dadurch gekennzeichnet, daß** eine der zwei gerillten Rollen angetrieben wird, und die andere sich frei dreht.

## Claims

1. A process for producing a rolled section comprising a corrugated part in the longitudinal direction of the section, over a portion of the height thereof, comprising the working steps consisting in :
- carrying out first a conventional rolling step in a way known per se until a blank close to finishing is obtained;
- forming a local overlength of the so-obtained blank, corresponding to the corrugated part, by having it passed between two rolls, at least one of which has a larger diameter over a portion of the length thereof;
- carrying out a shaping step by folding reegularly and repetitively the corrugations obtained in the preceding step, said shaping step being carried out by folding between two rollers which are located in a plane essentially perpendicular to the running direction of the section and which have a structured surface, namely rollers with a grooved or splined surface, forming teeth in the axial direction over a length corresponding essentially to the larger diameter part of the roller or roll of the second step and hence to the height part of the section part being corrugated, the two facing structured rollers intermeshing only partially so that the corrugated part of the rolled section only comes into contact with the successive tips of said teeth of each roller.

2. Process according to claim 1, characterized in that one carries out the step of shaping by folding at the same time as a straightening.

3. Process according to any of claims 1 and 2, characterized in that one causes the over length in such a way to give to the portion of the corrugated part of the section a percentage of elongation which is substantially equal to the percentage of over length of the desired corrugation in relation to the straight line.

4. Assembly for implementing a process for producing a rolled section according to any one of claims 1 to 3, comprising :
- a conventional rolling equipment known per se for rolling until a blank close to finishing is obtained;
- a stand mill comprising two rolls (21, 23) which are located in a plane essentially perpendicular to the running direction of the part (3) of the section (1) to be corrugated and one of which at least has a larger diameter over a portion of the length (9) thereof, said stand mill further comprising vertical rolls (28, 29) for rolling said section which set the external dimensions thereof;
- a shaping device by regular repetitive continuous folding, comprising essentially two rolls or rollers (41, 43) which are located in a plane essentially direction of the running direction of the section and which have a structured surface, preferably grooved or splined, forming teeth in the axial direction over an axial length corresponding essentially to the height portion of the section corrugated part to be produced, the facing structured rollers or rolls (41, 43) intermeshing only partially so that the corrugated part of the rolled section only comes in contact with the successive tips of said teeth of each roller.

5. The installation as claimed in claim 4, characterized in that the device for shaping by folding is arranged in a straightener.

6. The installation as claimed in any one of claims 4 and 5, characterized in that one of the two grooved rollers is driven in rotation, the other rotating freely.
